# EUROPÄISCHE PATENTSCHRIFT

(11) **EP 0 581 039 B1**
(45) Veröffentlichungstag und Bekanntmachung des Hinweises auf die Patenterteilung: **31.05.1995**
(21) Anmeldenummer: 93110483.0
(22) Anmeldetag: 01.07.1993
(51) Int. Cl.: B27N 1/00, B27N 3/00

(54) **Verfahren zum Recycling von Holzwerkstoffen**
Method of recycling wood materials
Procédé de recyclage de matériaux en bois

(30) Priorität: 25.07.1992 DE 4224629
(43) Veröffentlichungstag der Anmeldung: 02.02.1994
(73) Patentinhaber: Pfleiderer Unternehmensverwaltung GmbH & Co. KG, 92318 Neumarkt/Opf. (DE)
(72) Erfinder:
(74) Vertreter: von Rohr, Hans Wilhelm, Dipl.-Phys.

(56) Entgegenhaltungen:
- BE-A- 630 805

## Beschreibung

Die Erfindung betrifft ein Verfahren zum Recycling von in der Regel plattenförmigen Elementen aus mit Harnstoff-Formaldehyd-Bindemitteln verleimten Holzwerkstoffen.

Holzwerkstoffe der in Rede stehenden Art sind insbesondere Holzfaserplatten, Holzspanplatten und Sperrholzplatten, die nicht beschichtet sein müssen, aber häufig mit einer Beschichtung aus Kunststoff als Arbeitsplatten und Möbelelemente sowie als Elemente für den Innenausbau Verwendung finden (Beschichtung mit HPL-Platten, d. h. Hochdruck-Schichtstoffplatten od. dgl.). Mit dem Recycling von derartigen Elementen hat sich die Fachwelt schon vor vielen Jahren befaßt (Anfang der 70er Jahre), da schon früh erkannt wurde, daß hier wertvolles Material beim Verbrennen oder Deponieren sinnlos und umweltgefährdend vernichtet wird. Bei einem damals vorgeschlagenen Verfahren sollten die Elemente in größere Teile gebrochen werden, so daß sie im Druckraum eines Autoklaven Platz finden. Für die Technik des thermisch-hydrolytischen Aufschlusses im Autoklaven darf auf den allgemein bekannten Stand der Technik verwiesen werden, beispielsweise in Lueger "Lexikon der Technik", DVA Stuttgart, Stichwort "Autoklaven" bzw. "Druckbehälter".

Das früher beschriebene Verfahren mußte mit relativ hohem Druck im Autoklaven gefahren werden, die nach diesem Aufschließungsschritt vorliegenden spanförmigen Grundbestandteile wurden dann wieder einer Verleimung mit Harnstoff-Formaldehyd-Bindemitteln zu neuen Elementen zugeführt. Die Qualität der aus diesem Sekundärrohstoff hergestellten neuen Elemente war aber so schlecht, daß sie eigentlich nicht ernsthaft eingesetzt werden konnten. Trotz seitheriger vielfältiger Bemühungen der Fachleute ist es bis heute nicht gelungen, ein zu neuen verleimten Elementen aus Sekundärwerkstoff mit zu Neuware vergleichbaren Eigenschaften führendes Verfahren zu finden.

Der Lehre der Erfindung liegt die Aufgabe zugrunde, anzugeben, wie man mit einem Recycling-Verfahren der in Rede stehenden Art zu neuen Elementen mit befriedigenden Eigenschaften kommt, die mit denen aus Neuware gefertigter Elemente zu vergleichen sind.

Eine erste Alternative des erfindungsgemäßen Verfahrens ist Gegenstand des Anspruchs 1, eine zweite Alternative ist Gegenstand des Anspruchs 2.

In beiden Alternativen des erfindungsgemäßen Verfahrens erfolgt im Vorbehandlungsschritt zunächst ein Brechen der Elemente in kleine Bruchstücke, d. h. Bruchstücke mit Abmessungen von einigen Zentimetern. Das hat zwei Ergebnisse, einerseits eine wesentlich erhöhte Oberfläche für die Wechselwirkung mit dem gesättigten Wasserdampf im Aufschließungsschritt, also eine wesentlich verbesserte Wirksamkeit des thermisch-hydrolytischen Aufschlusses, andererseits eine wesentlich bessere Raumausnutzung im Druckbehälter, insbesondere im Autoklaven. Dadurch wird die Zerlegung in die fasrigen, spanförmigen bzw. plättchenförmigen Grundbestandteile wesentlich effektiver.

In der ersten Alternative des erfindungsgemäßen Verfahrens liegt der wesentliche Kern der Erfindung in der Wahl der richtigen Bindemittel für die erneute Verleimung der Grundbestandteile zu neuen Elementen. Hier ist erkannt worden, daß man mit den für Neuware bewährten Bindemitteln (Molverhältnis Harnstoff: Formaldehyd 1:1,0 bis 1:1,2) nicht arbeiten kann, sondern anders einkondensierte Harnstoff-Formalehyd-Bindemittel verwenden sollte, nämlich solche mit einem höheren Molverhältnis an Formaldehyd, insbesondere mit einem Molverhältnis von 1:1,3 bis 1:2,0. Diese Erkenntnis beruht auf der Tatsache, daß der thermisch-hydrolytische Aufschluß der Bruchstücke zwar die fasrige Grundstruktur der Grundbestandteile wiederherstellt, indem die durch die Verleimung gegebene Vernetzung rückgängig gemacht wird, daß aber an den einzelnen Fasern, Spänen oder Plättchen noch so viel Harnstoff-Reste anhaften, daß bei Einsatz normaler Bindemittel ein Harnstoff-Überschuß eintritt, der die Eigenschaften der dann entstehenden Elemente stark beeinträchtigt. Erfindungsgemäß wird der so erkannte Harnstoff-Überschuß durch einen Formaldehyd-Überschuß im Bindemittel kompensiert, so daß dort vorliegende überschüssige Formehaldehyd mit dem an den Fasern befindlichen Rest-Harnstoff letztlich insgesamt wieder zu den richtigen Einstellungsverhältnissen führt.

Die im Anspruch 2 beschriebene Alternative beruht zunächst auf der gleichen Erkenntnis zu den Harnstoff-Resten auf den fasrigen Grundbestandteilen nach Ablauf des Aufschließungsschrittes. Diese Alternative beinhaltet einen zusätzlichen Verfahrensschritt, nämlich den der Reinigung der Grundbestandteile mit einer Reinigungsflüssigkeit, bei der es sich bevorzugt um reines Wasser handeln sollte. Dadurch werden die Harnstoff-Reste von den Fasern abgespült und die Fasern werden in ihren Anfangszustand zurückgeführt. Diese Maßnahme beruht auf der Erkenntnis, daß die Harnstoff-Reste durch den Aufschließungsschritt wasserlöslich geworden sind und sich so in der Reinigungsflüssigkeit ansammeln. Damit wird dann letztlich erreicht, daß die fasrigen, spanförmigen, plättchenförmigen od. dgl. Grundbestandteile so weiterverarbeitet werden können, wie das mit Neuware erfolgt, also insbesondere mit den üblichen Harnstoff-Formaldehyd-Bindemitteln oder auch mit anderen Bindemitteln, beispielsweise auf Phenolharz-Basis. Man muß also hier nicht mit den in der ersten Alternative erforderlichen speziellen bzw. chemisch speziell eingestellten Bindemitteln arbeiten. Befinden sich trotz des Waschens noch Reste von Harnstoff an den Fasern, so können jedoch ebenfalls leicht erhöhte Molverhältnisse genutzt werden.

In beiden Alternativen werden, wie Versuche ergeben haben, als Endprodukt neue, in der Regel plattenförmige Elemente aus Holzwerkstoffen hergestellt, die in ihren Eigenschaften den Elementen aus Neuware praktisch nicht nachstehen.

Wie weiter oben schon erläutert worden ist, arbeitet man im Aufschließungsschritt bevorzugt mit gesättigtem Wasserdampf, also in einer Sattdampfatmosphäre. Die dabei bevorzugten Temperatur-/Druck-Bereiche sind im Anspruch 4 angegeben. Die Zusammenhänge ergeben sich aus dem der Literatur entnehmbaren Zustandsdiagramm von Wasser. Versuche haben gezeigt, daß die im Anspruch 5 beschriebene Aufschließungszeit ausreicht.

Aus verfahrenstechnischen Gründen und insbesondere aus Gründen der Optimierung der Energiebilanz des gesamten Verfahrens empfiehlt es sich, daß der heiße Wasserdampf aus dem Aufschließungsschritt in einem Vorwärmschritt bei normalem Druck zur Vorwärmung und Dämpfung der Bruchstücke verwendet wird. Das kann in Verbindung mit einen Autoklaven sowohl bei chargenweiser als auch beikontinuierlicher Beschickung passieren, man arbeitet gewissermaßen im Gegenstrom, so daß das Aufwärmen der Bruchstücke im Autoklaven dann entsprechend weniger lange dauert und die Aufschließung etwas schneller wird.

Um eine Geruchsentwicklung zu unterbinden oder zumindest zu mindern, empfiehlt es sich, daß der Dampf aus dem Autoklaven vor dem Öffnen und Entleeren des Autoklaven abgesaugt und vorzugsweise durch Frischluft ersetzt wird.

Weiter empfiehlt es sich, daß nach dem Aufschließungsschritt, vorzugsweise erst nach dem Reinigungsschritt, in einem Trennungsschritt verunreinigende Materialreste wie Nichteisenmetalle, Kunststoffteile, Beschichtungsteile etc. aus dem Sekundärwerkstoff abgetrennt werden. Diese Maßnahme empfiehlt sich natürlich insbesondere bei mit Beschichtungen aus Kunststoff versehenen Elementen als Ausgangsmaterial, beispielsweise Küchenarbeitsplatten od. dgl.. Es wäre für das aus dem Sekundärwerkstoff hergestellte neue Element ungünstig, wenn sehr viele Verunreinigungen im Ausgangsmaterial enthalten sind. Eine geringfügige Menge von relativ kleinvolumigen Verunreinigungen macht hingegen nichts aus. Zweckmäßig erfolgt im Trennungsschritt eine Siebung und Sichtung des Materials. Für die Konstruktion entsprechend passender Sichter darf auf die Literatur verwiesen werden (siehe erneut Lueger "Lexikon der Technik" aaO zum Stichwort "Sichter").

Für das Verfahren nach der zweiten Alternative gemäß Anspruch 2 also das Verfahren unter Einschluß des wesentlichen Reinigungsschrittes der Grundbestandteile, empfiehlt es sich, daß die Spülung im Gegenstrom in einem Kaskadensystem erfolgt, also die schon am besten gesäuberten Grundbestandteile mit der saubersten Reinigungsflüssigkeit und die noch gar nicht gesäuberten Grundbestandteile mit der schon am stärksten verschmutzten Reinigungsflüssig. keit gespült werden.

In der Reinigungsflüssigkeit, insbesondere also im Wasser, sammeln sich Harnstoff-Verbindungen, im wesentlichen Methylolharnstoff, Dimethylolharnstoff etc.. Diese chemischen Produkte kann man ebenfalls für die weitere Verwendung nutzen, dazu empfiehlt es sich dann, daß die benutzte (verschmutzte) Reinigungsflüssigkeit aufkondensiert, insbesondere mittels Eindampfung oder Ultrafiltration eingedickt und so ein Reststoffkonzentrat, das im wesentlichen Harnstoff-Verbindungen enthält, gewonnen wird.

Dieses Konzentrat besteht im wesentlichen aus den zuvor schon angegebenen Harnstoff-Verbindungen. Verwendungsmöglichkeiten für ein solches Konzentrat sind in Anspruch 10 fakultativ genannt. Insbesondere die Nutzung für die Reduktion von Stickoxiden in Verbrennungsanlagen erscheint nach heutigem Wissensstand sehr interessant, da die betroffenen Materialien hier besonders wirkungsvoll sind.

## Patentansprüche

1. Verfahren zum Recycling von in der Regel plattenförmigen Elementen aus mit Harnstoff-Formaldehyd-Bindemitteln verleimten Holzwerkstoffen ohne oder mit einer Beschichtung aus Kunststoff, insbesondere von Holzfaser-, Holzspan- oder Sperrholzplatten,
bei dem in einem Vorbehandlungsschritt die Elemente in kleine Bruchstücke gebrochen und evtl. vorhandene Metallteile wie Beschläge od. dgl. abgeschieden werden,
bei dem dann in einem Aufschließungsschritt die Bruchstücke über eine bestimmte Aufschließungszeit einer, vorzugsweise gesättigten Wassyerdampfatmosphäre unter hohem Druck und unter hoher Temperatur ausgesetzt werden und
bei dem dann der dann schon in seine fasrigen, spanförmigen bzw. plättchenförmigen od. dgl. Grundbestandteile zerfallene Werkstoff - Sekundärwerkstoff - zu neuen, in der Regel plattenförmigen Elementen verleimt wird,
wobei zur Verleimung chemisch angepaßte, nämlich die an den Fasern, Spänen, Plättchen od. dgl. noch anhaftenden Reste von Harnstoff einkondensierende Harnstoff-Formaldehyd-Bindemittel mit einem überproportional hohen Molverhältnis an Formaldehyd verwendet werden.

2. Verfahren zum Recycling von in der Regel plattenförmigen Elementen aus mit Harnstoff-Formaldehyd-Bindemitteln verleimten Holzwerkstoffen ohne oder mit einer Beschichtung aus Kunststoff, insbesondere von Holzfaser-, Holzspan- oder Sperrholzplatten,
bei dem in einem Vorbehandlungsschritt die Elemente in kleine Bruchstücke gebrochen und evtl. vorhandene Metallteile wie Beschläge od. dgl. abgeschieden werden,
bei dem dann in einem Aufschließungsschritt die Bruchstücke über eine bestimmte Aufschließungszeit einer, vorzugsweise gesättigten Wasserdampfatmosphäre unter hohem Druck und unter hoher Temperatur ausgesetzt werden und bei dem in einem Reinigungsschritt der dann schon in seine fasrigen, spanförmigen, plättchenförigen od. dgl. Grundbestandteile zerfallene Werkstoff bei normalem Druck intensiv mit einer Reinigungsflüssigkeit, insbesondere mit reinem Wasser, gespült wird und so ein von anhaftenden Harnstoff-Resten befreiter Sekundärwerkstoff hergestellt wird, der mit für Neuware geeigneten Bindemitteln zu neuen Elementen verleimt werden kann.

3. Verfahren nach Anspruch 1 oder 2, dadurch gekennzeichnet, daß Harnstoff-Formaldehyd-Bindemittel mit einem Molverhältnis (Harnstoff: Formaldehyd) von 1:1,3 bis 1:2,0 verwendet werden.

4. Verfahren nach einem der Ansprüche 1 bis 3, dadurch gekennzeichnet, daß im Aufschließungsschritt mit einer Temperatur zwischen 120° C und 180° C (390 bis 450 K), vorzugsweise bei einer Temperatur zwischen 140° C und 160° C (410 bis 430 K), und mit einem Druck zwischen 2 und 11 bar, vorzugsweise zwischen 4 und 5 bar gearbeitet wird.

5. Verfahren nach einem der Ansprüche 1 bis 4, dadurch gekennzeichnet, daß eine Aufschließungszeit von 2 bis 5 min, vorzugsweise von ca. 3 min, bei einer Vorlaufzeit (Aufheizzeit) von 0,5 bis 2 min, vorzugsweise von ca. 1 min, eingehalten wird.

6. Verfahren nach einem der Ansprüche 1 bis 5, dadurch gekennzeichnet, daß der heiße Wasserdampf aus dem Aufschließungsschritt in einem Vorwärmschritt bei normalem Druck zur Vorwärmung und Dämpfung der Bruchstücke verwendet wird.

7. Verfahren nach einem der Ansprüche 1 bis 6, dadurch gekennzeichnet, daß der Aufschließungsschritt in einem chargenweise oder kontinuierlich beschickten Autoklaven durchgeführt wird und, vorzugsweise, daß der Dampf aus dem Autoklaven vor dem Öffnen und Entleeren des Autoklaven abgesaugt und vorzugsweise durch Frischluft ersetzt wird.

8. Verfahren nach einem der Ansprüche 1 bis 7, dadurch gekennzeichnet, daß nach dem Aufschließungsschritt, vorzugsweise erst nach dem Reinigungsschritt, in einem Trennungsschritt verunreinigende Materialreste wie Nichteisenmetalle, Kunststoffteile, Beschichtungsteile etc. aus dem Sekundärwerkstoff abgetrennt werden, und vorzugsweise, daß die Trennung durch Siebung und/oder Sichtung erfolgt.

9. Verfahren nach Anspruch 2 und ggf. einem der Ansprüche 3 bis 8, dadurch gekennzeichnet, daß die Spülung im Gegenstrom in einem Kaskadensystem erfolgt, also die schon am besten gesäuberten Grundbestandteile mit der saubersten Reinigungsflüssigkeit und die noch gar nicht gesäuberten Grundbestandteile mit der schon am stärksten verschmutzten Reinigungsflüssigkeit gespült werden.

10. Verfahren nach Anspruch 2 und ggf. einem der Ansprüche 3 bis 9, dadurch gekennzeichnet, daß die benutzte (verschmutzte) Reinigungsflüssigkeit aufkondensiert, insbesondere mittels Eindampfung oder Ultrafiltration eingedickt und so ein Reststoffkonzentrat, das im wesentlichen Harnstoffverbindungen enthält, gewonnen wird und vorzugsweise, daß das Reststoffkonzentrat als Sekundärrohstoff für die Herstellung von Leimen auf Basis Harnstoffharz insbesondere wieder für die Herstellung entsprechender Holzelemente verwendet wird oder das Reststoffkonzentrat für die Harzkondensation von Harnstoff-Formaldehyd-Harzen verwendet wird oder das Reststoffkonzentrat für die selektive, nichtkatalytische Reduktion von Stickoxiden (NO_{X}) in Verbrennungsanlagen verwendet wird.

## Claims

1. A process for recycling elements, generally in the form of boards, comprising wood materials bonded with urea-formaldehyde binders with or without a coating made of plastic, particularly wood fibre, wood chip or plywood boards,
wherein in a pretreatment step the elements are broken into small fragments and any metal components which are present, such as metal fittings or the like, are separated,
wherein in a digestion step the fragments are then subjected for a fixed digestion period to a water vapour atmosphere, which is preferably saturated, at high pressure and at high temperature, and
wherein the material, which has then already disintegrated into its fibrous, chip-like, plate-like or similar basic constituents - the secondary material - is then bonded to form new elements, generally in the form of boards,
wherein chemically adjusted urea-formaldehyde binders, namely those in which residues of urea which are still adhering to the fibres, chips, platelets or the like are incorporated by condensation, are used with a superproportionally high mole ratio of formaldehyde for bonding.

2. A process for recycling elements, generally in the form of boards, comprising wood materials bonded with urea-formaldehyde binders with or without a coating made of plastic, particularly wood fibre, wood chip or plywood boards,
wherein in a pretreatment step the elements are broken into small fragments and any metal components which are present, such as metal fittings or the like, are separated,
wherein in a digestion step the fragments are then subjected for a fixed digestion period to a water vapour atmosphere, which is preferably saturated, at high pressure and at high temperature, and wherein in a cleansing step the material, which has then already disintegrated into its fibrous, chip-like, plate-like or similar basic constituents is intensively washed at normal pressure with a cleansing liquid, particularly with pure water, and a secondary material freed from urea residues is thus produced which can be bonded using binders suitable for new materials to form new elements.

3. A process according to claim 1 or 2, characterised in that urea-formaldehyde binders with a (urea:formaldehyde) mole ratio of 1:1.3 to 1:2.0 are used.

4. A process according to any one of claims 1 to 3, characterised in that a temperature between 120°C and 180°C (390 to 450 K), preferably a temperature between 140°C and 160°C (410 to 430 K), and a pressure between 2 and 11 bar, .pa preferably between 4 and 5 bar, are employed in the digestion step.

5. A process according to any one of claims 1 to 4, characterised in that a digestion period of 2 to 5 minutes, preferably of about 3 minutes, is adhered to, with a lead time (heat-up time) of 0.5 to 2 minutes, preferably about 1 minute.

6. A process according to any one of claims 1 to 5, characterised in that the hot water vapour from the digestion step is used in a preheating step at normal pressure for preheating and steaming the fragments.

7. A process according to any one of claims 1 to 6, characterised in that the digestion step is conducted in an autoclave which is fed batch-wise or continuously, and preferably that the steam is extracted from the autoclave before the autoclave is opened and emptied and is preferably replaced by fresh air.

8. A process according to any one of claims 1 to 7, characterised in that contaminant residual materials such as nonferrous metals, plastic components, parts of coatings, etc., are separated from the secondary material in a separation step after the digestion step, preferably not until after the cleansing step, and preferably that the separation is effected by screening and/or sorting.

9. A process according to claim 2 and optionally according to any one of claims 3 to 8, characterised in that washing is effected as a counter-current operation in a cascade system, and therefore the basic constituents which have already been cleaned the best are washed with the cleanest cleansing liquid, and the basic constituents which have not yet been cleaned at all are washed with the cleansing liquid which is already the most contaminated.

10. A process according to claim 2 and optionally according to any one of claims 3 to 9, characterised in that the spent (contaminated) cleansing liquid is condensed, thickened, particularly by means of evaporation or ultrafiltration, and a recyclings concentrate is thus obtained which essentially contains urea compounds, and preferably that the recyclings concentrate is used as a secondary raw material for the production of adhesives based on urea resin, and in particular is re-used for the production of corresponding wood elements, or that the recyclings concentrate is used for the resin condensation of urea-formaldehyde resins or that the recyclings concentrate is used for the selective, non-catalytic reduction of nitrogen oxides (NO_{X}) in combustion installations.

## Revendications

1. Procédé de recyclage d'éléments en général sous forme de panneaux constitués de produits transformés à base de bois collés par des agents liants d'urée-formaldéhyde avec ou sans revêtement de matière plastique, en particulier des panneaux de fibres de bois, des panneaux de copeaux de bois ou des panneaux de contreplaqué,
dans lequel, dans un stade de prétraitement, les éléments sont broyés en petits fragments et sont éventuellement séparés de parties métalliques présentes comme des garnitures ou analogues,
dans lequel, dans un stade de digestion, les fragments sont ensuite exposés, sur une durée de digestion déterminée, à une atmosphère de vapeur d'eau de préférence saturée sous pression élevée et à température élevée, et
dans lequel, ensuite, le matériau décomposé dans ses composants de base en forme de fibres, de copeaux ou de plaquettes ou analogues - le matériau secondaire - est collé pour obtenir des éléments neufs en règle générale en forme de panneaux,
en utilisant pour le collage des agents liants d'urée-formaldéhyde chimiquement adaptés condensant les restes d'urée adhérant encore aux fibres, copeaux, plaquettes, etc. avec un rapport molaire proportionnellement plus élevé en formaldéhyde.

2. Procédé de recyclage d'éléments en général sous forme de panneaux constitués de produits transformés à base de bois collés par des agents liants d'urée-formaldéhyde avec ou sans revêtement de matière plastique, en particulier de panneaux de fibres de bois, de copeaux de bois ou de contreplaqué de bois,
dans lequel, dans un stade de prétraitement, les éléments sont broyés en petits fragments et sont éventuellement séparés de parties métalliques éventuellement présentes comme des garnitures, etc.,
dans lequel, dans un stade de digestion, les fragments sont exposés pendant un temps de digestion déterminé à une atmosphère de vapeur d'eau de préférence saturée sous pression élevée et à température élevée, et
dans lequel, dans un stade de nettoyage, la matière déjà décomposée dans ses composants de base en forme de fibres, de copeaux, de plaquettes, etc. est lavée intensivement à pression normale avec un liquide de nettoyage, en particulier de l'eau pure, et on prépare de la sorte un matériau secondaire exempt de résidus d'urée adhérents, que l'on peut coller avec des agents liants convenant à des matières nouvelles pour former des éléments neufs.

3. Procédé selon la revendication 1 ou 2, caractérisé en ce que l'on utilise des agents liants d'urée-formaldéhyde ayant un rapport molaire (urée:formaldéhyde) de 1:1,3 à 1:2,0.

4. Procédé selon l'une quelconque des revendications 1 à 3, caractérisé en ce que, dans le stade de digestion, on opère à une température comprise entre 120 et 180°C (390 à 450°K), de préférence à une température comprise entre 140 et 160°C (410 et 430°K) et sous une pression comprise entre 2 et 11 bars, de préférence entre 4 et 5 bars.

5. Procédé selon l'une quelconque des revendications 1 à 4, caractérisé en ce qu'on effectue la digestion pendant une période de 2 à 5 minutes, de préférence d'environ 3 minutes, tandis que le temps de préparation (temps de chauffage) est fixé à 0,5 à 2 minutes, de préférence environ 1 minute.

6. Procédé selon l'une quelconque des revendications 1 à 5, caractérisé en ce que la vapeur d'eau chaude provenant du stade de digestion est utilisée dans un stade de préchauffage à pression normale pour préchauffer et soumettre à la vapeur les fragments.

7. Procédé selon l'une quelconque des revendications 1 à 6, caractérisé en ce que le stade de digestion est réalisé dans des autoclaves alimentés en discontinu ou en continu et, de préférence, la vapeur d'eau provenant de l'autoclave est aspirée avant l'ouverture et le vidage de l'autoclave et, de préférence, remplacée par de l'air frais.

8. Procédé selon l'une quelconque des revendications 1 à 7, caractérisé en ce que, après le stade de digestion, de préférence tout de suite après le stade de nettoyage, dans un stade de séparation, on sépare les résidus d'impuretés telles que des métaux non ferreux, des particules de matière plastique, des parties de revêtement, etc. du matériau secondaire et, de préférence, la séparation se fait par tamisage et/ou dépoussiérage.

9. Procédé selon la revendication 2 et éventuellement l'une quelconque des revendications 3 à 8, caractérisé en ce que le lavage se fait à contre-courant dans un système en cascade, c'est-à-dire que les composants de base les plus propres sont lavés par le liquide de nettoyage le plus propre et les composants de base qui ne sont pas encore du tout lavés sont lavés par le liquide de nettoyage le plus encrassé.

10. Procédé selon la revendication 2 et éventuellement l'une quelconque des revendications 3 à 9, caractérisé en ce que le liquide de nettoyage usé (encrassé) est condensé, en particulier est épaissi par évaporation ou ultrafiltration et on obtient ainsi un concentré de résidus, qui contient en substance des composés d'urée, et, de préférence, le concentré de résidus est utilisé comme matériau secondaire pour la fabrication de colles à base d'urée, en particulier à nouveau pour la fabrication d'éléments de bois correspondants ou bien le concentré de résidus est utilisé pour la condensation de résines d'urée-formaldéhyde ou encore le concentré de résidus est utilisé pour la réduction sélective non catalytique d'oxydes d'azote (No_{X}) dans des installations de combustion.
